# EUROPÄISCHE PATENTSCHRIFT

(11) **EP 1 066 668 B1**
(45) Veröffentlichungstag und Bekanntmachung des Hinweises auf die Patenterteilung: **12.02.2003**
(21) Anmeldenummer: 99922055.1
(22) Anmeldetag: 12.03.1999
(51) Int. Cl.: H01T 1/22, H01J 17/04, H01J 17/40

(54) **GASGEFÜLLTE ENTLADUNGSSTRECKE**
GAS-FILLED DISCHARGE GAP
ESPACE DE DECHARGE REMPLI DE GAZ

(30) Priorität: 26.03.1998 DE 19814631
(43) Veröffentlichungstag der Anmeldung: 10.01.2001
(73) Patentinhaber: EPCOS AG, 81541 München (DE); Siemens Vacuum Electronic Components Co., Ltd., Xiaogan, Hubei 432104 (CN)
(72) Erfinder: DÄUMER, Wolfgang, 10967 Berlin (DE); ZOU, Xiangyang, Xiaogan, Hubei Province 432104 (CN); QIN, Jifeng, Xiaogan, Hubei Province 432104 (CN)
(74) Vertreter: Epping, Wilhelm, Dipl.-Ing.
(86) Internationale Anmeldenummer: DE9900814
(87) Internationale Veröffentlichungsnummer: WO99049545

(56) Entgegenhaltungen:
- DE-A- 19 701 816

## Beschreibung

Die Erfindung liegt auf dem Gebiet der elektronischen Bauelemente und ist bei der Gestaltung von gasgefüllten Entladungsstrecken mit wenigstens zwei Elektroden anzuwenden, bei denen zur Sicherstellung der Zündeigenschaften auf wenigstens eine der Elektroden eine aus mehreren Komponenten bestehende glasartige Elektrodenaktivierungsmasse aufgebracht ist.

Um bei mit Edelgas gefüllten Entladungsstrecken wie Überspannungsableitern oder Funkenstrecken das jeweils gewünschte Betriebsverhalten wie Zündspannung - insbesondere Ansprechgleichspannung -, Ansprechzeit, statische Ansprechspannung und dynamische Ansprechspannung, Löschspannung und Glimmbrennspannung zu gewährleitsten, müssen unterschiedliche Maßnahmen wie konstruktive Gestaltung der Elektroden, Art und Druck der Gasfüllung und Auswahl der auf den aktiven Oberflächen der Elektroden angeordneten Aktivierungsmasse aufeinander abgestimmt werden.

Zur Einstellung der Ansprechgleichspannung U_{ag} ist dabei eine glasartige Elektrodenaktivierungsmasse gebräuchlich, die als Basiskomponenten Natriumsilikat (Na₂SiO₃), Casiumsilikat (Cs₂SiO₃) und metallisches Titan (Ti) und als Additive kleinere Anteile von Natriumtetraborat (Na₂B₄O₇) und Magenesiumoxid (MgO) enthält. Bei dieser bekannten Aktivierungsmasse ist die Basiskomponente Natriumsilikat etwa in der vier- bis sechsfachen Menge der anderen Basiskomponenten Cäsiumsilikat und Titan vorgesehen. Es hat sich gezeigt, daß eine derart zusammengesetzte Aktivierungsmasse nicht den gestiegenen Anforderungen an die Konstanz der Ansprechgleichspannung nach Stoßstrom- und Wechselstrombelastungen entspricht.

Desweiteren ist aus der Druckschrift DE 197 01 816 A1 eine Aktivierungsmasse bekannt, die eine Bariumverbindung und ein Übergangsmetall in metallischer Form sowie als Basiskomponente Natriumsilikat oder Kaliumsilikat entält. Zudem enthält die Aktivierungsmasse als weitere Komponente eine Oxidverbindung aus Cäsium und einem sogenannten Übergangsmetall, wie Wolfram, Chrom, Niob, Vanadium oder Molybdän in einer Menge von 5 bis 25 Gew.-%.

Ausgehend von einer gasgefüllten Entladungsstrecke wie einem Überspannungsableiter oder einer Funkenstrecke mit einer die genannten Basiskomponenten und Additive aufweisenden Elektrodenaktivierungsmasse liegt der Erfindung die Aufgabe zugrunde, die Aktivierungsmasse so zu modifizieren, daß der Anstieg der Ansprechgleichspannung U_{ag} nach Stoßstrombelastung reduziert und der Abfall der Ansprechgleichspannung U_{ag} nach Wechselstrombelastung verringert wird.

Zur Lösung dieser Aufgabe ist gemäß der Erfindung vorgesehen, daß der Elektrodenaktivierungsmasse bei reduziertem Anteil von Natriumsilikat als weitere Basiskomponenten Kaliumsilikat (K₂SiO₃) und Cäsiumwolframat (Cs₂WO₄) zugefügt sind. Insbesondere hat sich eine Elektrodenaktivierungsmasse als geeignet erwiesen, bei der die Basiskomponenten in einer Menge von jeweils etwa 1 bis 3 Gew.Teilen und die Additive in einer Menge von jeweils etwa 0,1 bis 0,5 Gew.Teilen enthalten sind.

Bei Anwendung einer derart zusammengestellten Aktivierungsmasse hat sich gezeigt, daß für den Anstieg der Ansprechgleichspannung nach einer Stoßstrombelastung von 10 x 5 kA, 8/20 µs keine Meßwerte höher als die um 20 % erhöhte Nennspannung liegen. Der Abfall der Ansprechgleichspannung nach einer Wechselstrom-Belastung 10 x 5A/1s liegt für die elektrischen Meßwerte immer oberhalb der um 20 % verminderten Nennspannung. Darüber hinaus hat sich gezeigt, daß nach elektrischer Belastung die dynamische Ansprechspannung nur unwesentlich erhöht ist, und daß die Erstmessungsausbeute eines unter den gleichen Randbedingungen gefertigten, formierten und gemessenen Kollektivs höher liegt als bisher, und zwar sowohl hinsichtlich der Einhaltung von Meßgrenzen der Zündund Ansprechwerte als auch hinsichtlich des Auftretens von Isolationsfehlern.

Ein Ausführungsbeispiel der Erfindung wird nachfolgend anhand der Figur erläutert.

Die Figur zeigt einen Überspannungsableiter, der aus einem Keramikisolator 1 und zwei stirnseitig eingesetzten Elektroden 2 und 3 besteht. Auf die mit Vertiefungen versehene Oberfläche der Elektroden ist eine Aktivierungsmasse 4 aufgebracht, die als Basiskomponenten Natriumsilikat, Cäsiumsilikat, Kaliumsilikat, Cäsiumwolframat und metallisches Titan enthält. Als Additive sind weiterhin Natriumtetraborat und Magnesiumoxid vorgesehen. Die einzelnen Komponenten liegen in folgenden Anteilen vor:
Natriumsilikat etwa 2 bis 3 Gew.Teile,
Kaliumsilikat etwa 2 bis 3 Gew.Teile,
Cäsiumsilikat etwa 1 bis 2 Gew.Teile,
Cäsiumwolframat etwa 1 bis 2 Gew.Teile,
metallisches Titan etwa 1,5 bis 2,5 Gew.Teile,
Natriumtetraborat etwa 0,3 bis 0,5 Gew.Teile,
Magnesiumoxid etwa 0,15 bis 0,25 Gew.Teile.

## Patentansprüche

1. Gasgefüllte Entladungsstrecke wie Funkenstrecke oder Überspannungsabieiter mit wenigstens zwei Elektroden (2, 3) und mit einer aus mehreren Komponenten bestehenden Elektrodenaktivierungsmasse, die auf wenigstens eine der Elektroden aufgebracht ist,
bei der die Elektrodenaktivierungsmasse (4) als Basiskomponenten Natriumsilsikat (Na₂SiO₃), Cäsiumsilikat (Cs₂SiO₃) und metallisches Titan (Ti) und als Additive kleinere Anteile von Natriumtetraborat (Na₂B₄O₇) und Magnesiumoxid (MgO) enthält und bei der der Elektrodenaktivierungsmasse bei reduziertem Anteil von Natriumsilikat (Na₂SiO₃) als weitere Basiskomponenten Kaliumsilikat (K₂SiO₃) und Cäsiumwolframat (Cs₂WO₄) zugefügt sind.

2. Gasgefüllte Entladungsstrecke nach Anspruch 1,
**dadurch gekennzeichnet,**
**daß** die Basiskomponenten in einer Menge von jeweils etwa 1 bis 3 Gewichtsteilen und die Additive in einer Menge von jeweils etwa 0,1 bis 0,5 Gewichtsteilen in der Elektrodenaktivierungsmasse (4) enthalten sind.

## Claims

1. Gas-filled discharge gap such as spark gap or surge arrester with at least two electrodes (2, 3) and with an electrode-activation compound which comprises several components and has been applied to at least one of the electrodes,
in which the electrode-activation compound (4) contains sodium silicate (Na₂SiO₃), caesium silicate (Cs₂SiO₃) and metallic titanium (Ti) as basic components and smaller proportions of sodium tetraborate (Na₂B₄O₇) and magnesium oxide (MgO) as additives and in which, with a reduced proportion of sodium silicate (Na₂SiO₃), potassium silicate (K₂SiO₃) and caesium tungstate (Cs₂WO₄) are added to the electrode-activation compound as further basic components.

2. Gas-filled discharge gap according to Claim 1, **characterized in that**, in the electrode-activation compound (4), the basic components are contained in a quantity of in each case about 1 to 3 parts by weight and the additives are contained in a quantity of in each case about 0.1 to 0.5 parts by weight.

## Revendications

1. Espace de décharge empli de gaz, comme éclateur ou parafoudre, ayant au moins deux électrodes (2, 3) et une masse d'activation d'électrode constituée de plusieurs constituants et déposée sur au moins l'une des électrodes,
dans lequel la masse (4) d'activation des électrodes contient, comme constituants de base, du silicate de sodium (Na₂SiO₃), du silicate de césium (Cs₂SiO₃) et du titane (Ti) métallique et, comme additifs, de plus petites proportions de tétraborate de sodium (Na₂B₄O₇) et d'oxyde de magnésium (MgO), et dans lequel il est ajouté à la masse d'activation des électrodes pour une proportion réduite de silicate de sodium (Na₂SiO₃), comme autres constituants de base, du silicate de potassium (K₂SiO₃) et du tungstanate de césium (Cs₂WO₄).

2. Espace de décharge empli de gaz suivant la revendication 1, **caractérisé en ce que** les constituants de base sont contenus en une quantité de respectivement environ 1 à 3 pour-cent en poids, et les additifs en une quantité de respectivement environ 0,1 à 0,5 partie en poids dans la masse (4) d'activation des électrodes.
